# EUROPÄISCHE PATENTSCHRIFT

(11) **EP 0 126 938 B1**
(45) Veröffentlichungstag und Bekanntmachung des Hinweises auf die Patenterteilung: **28.10.1987**
(21) Anmeldenummer: 84104251.8
(22) Anmeldetag: 14.04.1984
(51) Int. Cl.: E04C 2/06, E04C 2/32

(54) **Formstücke aus hydraulisch abgebundenem Material**
Structural elements of a hydraulically bonded material
Eléments de construction d'un matériau lié hydrauliquement

(30) Priorität: 21.04.1983 CH 2163/83
(43) Veröffentlichungstag der Anmeldung: 05.12.1984
(73) Patentinhaber: Amrotex AG, CH-8750 Glarus (CH); S.A. Financière Eternit, F-75008 Paris (FR); Eternit-Werke Ludwig Hatschek AG, A-4840 Vöcklabruck (AT)
(72) Erfinder: Gmür, Peter, CH-8603 Schwerzenbach (CH)
(74) Vertreter: Scheidegger, Werner & Co.

## Beschreibung

Hydraulisch abgebundene Materialien weisen aufgrund ihrer Sprödigkeit eine hohe Druck-, jedoch sehr geringe Zug- und Biegefestigkeiten auf. Aus diesem Grund werden dünnschalige Bauelemente, wie ebene und profilierte Platten sowie Formstücke jeder Art aus hydraulisch abbindenden Materialien, wie z.B. Zement, zwecks Erhöhung ihrer Festigkeitseigenschaften, insbesondere ihrer Biegezugfestigkeit, durch Beimischung von Fasermaterialien verstärkt. Das während Jahrzehnten bevorzugte und bestens dafür geeignete Fasermaterial waren Asbestfasern. Da einerseits das Vorkommen dieses Naturstoffes begrenzt ist, andererseits aber gewisse gesundheitliche Gefahren, insbesondere bei unsachgemässer Verarbeitung und bei starker mechanischer Abnutzung auftreten können, wurden weltweit Anstrengungen unternommen, um geeignete Ersatzfasern für solche Faserzementprodukte zu finden oder zu entwickeln.

Alle bisherigen Vorschläge waren aber nicht ganz befriedigend, insbesondere konnten bisher keine Ersatzfasern gefunden werden, welche in dünnschaligen Bauelementen bei grossen Stützabständen die erforderliche Bruchsicherheit auch über längere Zeit gewährleisten. Alle bisher vorgeschlagenen Ersatzfasern ergaben ungenügende spezifische Werkstoff-Festigkeiten, so dass die aus Sicherheitsgründen geforderten minimalen Bruchlastwerte nicht erreicht werden konnten. So waren selbst die meistversprechenden bisherigen Ersatzfasern aus Sicherheitsgründen nur unter Verwendung eines entsprechend aufwendigen Dachunterbaus, z.B. mit verkürzten Stützabständen, einsetzbar, was aus wirtschaftlichen Gründen untragbar ist.

Als vor etwa zehn Jahren die ersten einschränkenden Bestimmungen für die Verwendung von Asbestzement im Bauwesen, z.B. in Schweden, auftraten, wurde zunächst versucht, Asbest mit anderen natürlichen und/oder synthetischen Fasern zu mischen. Vorgeschlagen wurden sodann insbesondere aus verfahrenstechnischen Gründen Gemische von Filterfasern und Verstärkungsfasern sowie die Verbesserung ihrer Bindefähigkeiten mit dem hydraulisch abbindenden Material durch chemische Vorbehandlung der Fasern. Ferner wurden neue Fasern entwickelt, die besser den Anforderungen der Zementverstärkung genügen als die bisherigen. Solche neue Produkte sind z.B. Polyacrylnitrilfasern, wie z.B. «DOLAN 10» (eingetragenes Warenzeichen der Hoechst AG, BRD) sowie PVA-Fasern «KU-RALON» (eingetragenes Warenzeichen der Kuraray Co., Japan) usw. Mit keiner dieser Fasern konnten aber bisher die Festigkeiten von Asbestzementplatten erreicht werden. Im kritischen Anwendungsfall, z.B. bei erhöhter Einzellast an grossformatigen Produkten, können Risse auftreten. Obwohl sich die neuen Fasern mit gutem Erfolg für Formstücke mit geringer Belastung einsetzen lassen, eignen sie sich bisher nicht für den wirtschaftlichen Einsatz in Bauelementen, wie sie z.B. für Dachabdeckungen mit Stützabständen < 0,5 m benötigt werden.

Gemeinsamer Vorteil der erwähnten Ersatzfasern ist, dass sie ähnlich wie Asbest an Rundsiebmaschinen (z.B. Hatschek-Maschinen) zu hydraulisch abgebundenen Baustoffen verarbeitet werden können, was der weitest verbreiteten industriellen Praxis entspricht. Ein wesentliches Merkmal dieses Verfahrens ist die gleichmässige Verteilung der Verstärkungsfasern in der ganzen Masse. Ein anderes Merkmal des Verfahrens ist jedoch, dass der Faseranteil nicht beliebig erhöht werden kann, womit dem Verstärkungseffekt obere Grenzen gesetzt sind.

Weitere Vorschläge zum Ersatz von Asbestfasern als Zementverstärkung erfolgten z.B. im EP-A-013305, gemäss welchem fibrillierte Kunststoff-Folien kreuzweise in die Zementmatrix verlegt werden. Auch die Verwendung fibrillierter Filmnetzwerke wurde vorgeschlagen (GB-A-1 582945), ebenso wie diejenigen von Stahlnetzeinlagen oder Stäben sowie von Fasern aller Art, um die Festigkeit der Baustoffe zu erhöhen. Zu den vorgeschlagenen Fasern in Stapelfaser- oder Netzform gehören auch Glasfasern. Diese sind aber nicht ausreichend alkalibeständig, so dass infolge ihres chemischen Abbaus im Zement keine Langzeitfestigkeit erzielt werden kann.

Alle bisherigen Versuche mit Verstärkungselementen, die nicht gleichmässig im Zement verteilt, sondern in der Masse eingebettet waren, wie z.B. Netze, Stäbe usw. aus Kunststoff oder Metall usw. führten zu Schwachstellen, die, unterstützt durch die Kerbwirkung, die Rissbildung begünstigen und damit vorprogrammierte Bruchstellen bilden. Ein wesentliches Merkmal aller bisher vorgeschlagenen Lösungen ist die niedrigere Nassfestigkeit (geprüft nach ISO R 393) im Vergleich zur Trockenfestigkeit (geprüft nach DIN 274), was sich in der Anwendung nachteilig auswirkt.

Dies gilt grundsätzlich auch für die in der GB-A-371 956 vorgeschlagene Lösung, bei welcher bei dünnschaligen Formstücken aus hydraulisch abgebundenem Material ein Netz von streifenförmigem Verstärkungsmaterial stoffschlüssig angebracht wurde, wobei solches Streifenmaterial rein zufällig auch in Bereichen der höchsten kritischen Zugbeanspruchungen in die Formstückmasse eingebettet war.

Aufgabe der vorliegenden Erfindung ist es somit, dünnschalige Formstücke aus hydraulisch abgebundenem Material, insbesondere profilierte Bauelemente für hohe Belastung zu schaffen, bei welchen im Bereich und/oder Bereichen der höchsten kritischen Zugbeanspruchungen streifenförmiges Verstärkungsmaterial stoffschlüssig derart angeordnet ist, dass eine wesentliche Festigkeitsverbesserung bei allen Anwendungen resultiert.

Überraschenderweise wurde nun gefunden, dass die Bruchlast eines dünnschaligen Formteiles aus hydraulisch abgebundenem Material eine unerwartet hohe Verbessung erfährt, wenn der Formteil mindestens an seiner im kritischen Anwendungsfall am stärksten auf Zug beanspruchten Stelle von der Oberfläche her verstärkt wird. Die Verstärkung erfolgt also nicht durch Einverleiben von Verstärkungsmaterial in das Formstück, sondern durch Anbringen einer äusseren Verstärkung am in der Regel fertig geformten Teil.

Gegenstand der vorliegenden Erfindung ist daher ein dünnschaliges Formstück aus einem hydraulisch abgebundenen Material, insbesondere ein profiliertes Bauelement führ hohe Belastung, mit im Bereich der höchsten kritischen Zugbeanspruchung stoffschlüssig angebrachten streifenförmigen Verstärkungsmaterial, gemäss GB-A-371956, welches dadurch gekennzeichnet ist, dass das streifenförmige Verstärkungsmaterial stoffschlüssig auf der äusseren Oberfläche des hydraulisch abgebundenen Materials angebracht ist.

Die Erfindung ist von besonderem Interesse für profilierte Formstücke, wie Wellplatten und andere profilierte Bauelemente, wie sie für z.B. Bedachungen verwendet werden, wo eine grosse Biege- und/oder Zugbeanspruchung auftritt. Das gilt z.B. für erhöhte Einzellasten bei Begehen, ermöglicht andererseits aber auch die Vergrösserung der Stützweiten im Rahmen der zuverlässigen Verkehrslasten. Auch für flache Platten ist die erfindungsgemässe Verstärkung von Vorteil.

Das hydraulisch abgebundene Material, das im folgenden zur Vereinfachung «Trägermaterial» genannt wird, kann aus unverstärktem Zementmörtel und anderen zementgebundenen Baustoffen bestehen. Bevorzugt enthält das Trägermaterial eine Faserverstärkung aus organischen und/ oder anorganischen Fasern und/oder faserartigen Materialien wie z.B. Fibriden, insbesondere Zellstoff. Zementarten und Faserarten, die sich hierfür eignen, sind dem Fachmann in allen Einzelheiten bekannt. Als Verstärkungsmaterialien kommen alle natürlichen, halbsynthetischen und synthetischen Materialien in Frage. Neben der Zugfestigkeit und der Bruchdehnung ist vor allem der E-Modul für die Wirkungsweise des Verstärkungsmaterials massgebend. Wird eine Erhöhung der Bruchlast gefordert, so muss der E-Modul des Verstärkungsmaterials grösser sein als derjenige des Trägermaterials. Wird nur eine Nachbruchsicherheit gefordert, um z.B. das Unfallrisiko zu vermindern, kann der E-Modul des Verstärkungsmaterials kleiner sein als derjenige des Trägermaterials. Auch eine Kombination von Verstärkungsmaterialien unterschiedlichen E-Moduls kann zur Anwendung gelangen. Als Verstärkungsmaterialien kommen in Betracht: Gewebe, Gelege, Geflechte, Netze, Vliese, Fäden, Garne, Fasterstränge, Fadenscharen usw. sowie Bleche, Platten, Folien, Beschichtungen, Drähte, Gitter usw. aus Glas, Kunststoffen, Elastomeren, Metall, keramisches Material usw.

Bei einer Wellplatte bilden die Unterseiten der Wellentäler die am stärksten beanspruchten Stellen; Die Verstärkung erfolgt daher bevorzugt in Richtung des Wellentales an dessen Unterseite mit Hilfe eines durchgehenden oder unterbrochenen Streifens, dessen Breite bestimmt wird vom Querschnitt und der Zugfestigkeit des Verstärkungsmaterials sowie der Beschaffenheit des Trägermaterials, resp. vom erwünschten Verstärkungsgrad.

Der Verstärkungsstreifen kann an der am meisten auf Zug beanspruchten Seite an einem oder mehreren Wellentälern und/oder Wellenbergen der gleichen Plattenseite angebracht werden.

Für bestimmte Anwendungen ist es auch möglich, zusätzlich auf Druck beanspruchte Bereiche mit Verstärkungen zu versehen.

Bei ebenen Platten, insbesondere bei grossformatigen ebenen Platten, kann die Verstärkung gleichmässig auf die ganze Fläche verteilt werden, oder aber z.B. in Form von Quer und/oder Längsstreifen resp. von Diagonalstreifen, die in bestimmten Abständen zueinander aufgetragen werden, aufgebracht werden.

Im allgemeinen wird das Verstärkungsmaterial mit Hilfe eines geeigneten zementbeständigen, hochfesten Klebstoffes mit dem Trägermaterial stoffschlüssig verbunden. Geeignete Kleber sind z.B. solche auf Basis von handelsüblichen Reaktionsharzen, wie z.B. Epoxiharze, ungesättigte Polyesterharze, Vinylesterharze, Polyurthane usw.

Zementbeständige Kunststoffe können gegebenenfalls auch direkt auf den Träger aufgeschmolzen oder in Lösung aufgetragen werden.

Das Verstärkungsmaterial kann mit einer zusätzlichen Deckschicht versehen werden, um das Material gegen Korrosion usw. zu schützen. Diese Deckschicht kann zugleich das Klebemittel sein und den Verstärkungsstreifen ganz durchdringen.

Die erfindungsgemäss verstärkten Formteile weisen eine wesentlich erhöhte Bruchlast auf. So lassen sich z.B. die Bruchlasten, trocken geprüft nach DIN 274, durch streifenweise Verstärkung der Wellentäler von Wellplatten aus Faserzement quer zur Welle mehr als verdoppeln und parallel zur Welle um mehr als 50% erhöhen. Im krassen Gegensatz zu allen Erfahrungen mit Faserzement-Produkten, inkl. Asbestzement, wurde bei der erfindungsgemäss verstärkten Wellplatte gefunden, dass die anwendungstechnisch wichtige Nass-Bruchlast quer zur Welle, geprüft nach ISO R 393, noch signifikant höhere Werte erreicht als bei der Trockenprüfung, nämlich im Mittel um zusätzlich 40%. Auch die Qualitätsstreuung, ausgedrückt durch den Variationskoeffizienten der Bruchlast, ist wesentlich vermindert. Die Stapelbarkeit der Wellplatten und das Stapelvolumen bleiben erhalten.

Selbst Asbestzement-Wellplatten werden durch die erfindungsgemässe Verstärkung in ihrer Bruchlast verbessert. Wenn die Formstücke für eine geringere Belastung eingesetzt werden, so ermöglicht die Erfindung wesentliche Einsparungen, indem die Dicke der Erzeugnisse reduziert werden kann.

Die Figur zeigt ein Formstück gemäss der Erfindung.

Die Wellplatte 1 aus Faserzement ist auf der nach innen gerichteten Oberfläche 2 des Wellentales mit einer Klebstoffschicht 3 und einem Gewebestreifen aus Glasfasern 4 versehen. Auf diese Weise liessen sich folgende Verbesserungen erzielen:

Die Beispiele 1 und 2 sind asbestfreie Wellplatten, in den Abmessungen nach SIA-Norm 175 mit ca. 2 Gewichtsprozent «DOLAN 10»-Fasern (eingetragenes Warenzeichen der Hoechst AG) und Zement. Die Platten enthalten ausserdem organische Filterfasern. Beispiel 3 ist eine Wellplatte aus Asbestzement gemäss SIA-Norm 175. Alle drei Varianten Platten wurden mit einem 7,5 cm breiten Streifen Glasfasergewebe, Kette 7,2 Faden/cm, 2x136 tex, Schuss 5x1 Faden/cm, 2 x 136 tex, Reisskraft ca. = 84,34 daN/cm (86 kg/ cm), mittels Epoxy-Kleber «GRILONIT» (eingetragenes Warenzeichen der EMS-Chemie), jeweils an den unteren Bereichen der Wellentäler stoffschlüssig verbunden.

Ganz allgemein werden dünnschalige Formstücke nach der Erfindung so hergestellt, dass die Verstärkungsmaterialstreifen erst nach dem eigentlichen Formgebungsprozess des Formstückes auf die ausgewählten Bereiche bzw. Abschnitte des letzteren aufgebracht werden, wobei dies vor oder nach dem Aushärten bzw. Abbinden des Formstückes erfolgen kann.

Das Aufbringen der Verstärkungselemente in den angeführten Beispielen erfolgte auf bereits geformte und abgebundene Wellplatten auf folgende Art und Weise:

Die in Rollenform vorliegenden Glasgewebestreifen werden mittels Vorschubmechanismus abgewickelt und durch eine Dosierstation geführt, in der sie zugleich mit Klebemittel zwangsweise getränkt werden. Anschliessend werden die so vorbehandelten Verstärkungsstreifen mit Hilfe geeigneter Greifvorrichtungen an den Anfang der Wellentäler der unterhalb der Tränkstation befindlichen Wellplatte angesetzt. Daraufhin wird die Platte in Abrollrichtung des Verstärkungsstreifens synchron mit demselben in Bewegung gesetzt. Durch die mitlaufenden Anpressrollen werden die Streifen mit der Platte stoffschlüssig verbunden. Ein Schneidmechanismus trennt den quasi endlosen Verstärkungsstreifen nach Erreichen der gewünschten Länge. Die so behandelten Platten werden gestapelt. Bei Normaltemperatur erfolgt die Aushärtung des Harzes in diesem Zustand innerhalb ca. 24 Stunden.

## Patentansprüche

1. Dünnschalige Formstücke aus hydraulisch abgebundenem Material, insbesondere profilierte Bauelemente für hohe Belastung, bei welchen im Bereich und/oder Bereichen der höchsten kritischen Zugbeanspruchung streifenförmiges Verstärkungsmaterial (4) stoffschlüssig angebracht ist, dadurch gekennzeichnet, dass das streifenförmige Verstärkungsmaterial (4) stoffschlüssig auf der äusseren Oberfläche (2) des hydraulisch abgebundenen Materials (1) angebracht ist.

2. Formstück nach Patentanspruch 1, dadurch gekennzeichnet, dass es eine Wellplatte (1) ist und das Verstärkungsmaterial in Form von durchgehenden oder unterbrochenen, in Längsrichtung der Welle verlaufenden Streifen (4) an der am meisten auf Zug beanspruchten Seite (2) an einem oder mehreren Wellentälern und/oder Wellenbergen der gleichen Plattenseite (2) angebracht ist.

3. Formstücke nach einem der Patentansprüche 1 oder 2, dadurch gekennzeichnet, dass das hydraulisch abgebundene Material (1) ein zementgebundener Baustoff ist, der gegebenenfalls anorganische und/oder organische Fasern enthält.

4. Formstücke nach einem der Patentansprüche 1 bis 3, dadurch gekennzeichnet, dass das Verstärkungsmaterial aus organischen und/oder anorganischen Geweben, Gewirken, Vliesen, Netzen, Geflechten, Endlosfäden, Fasern oder Fadensträngen, besteht.

5. Formstücke nach einem der Patentansprüche 1 bis 3, dadurch gekennzeichnet, dass das Verstärkungsmaterial aus Metall, Kunststoff, Elastomeren, Papier, Glas oder keramischem Material, vorzugsweise in Form von streifenförmigen Blechen, Platten, Folien, Gittern oder Drähten besteht, wobei die Folien gegebenenfalls fibrilliert und/oder vorgestreckt sind.

6. Formstücke nach einem der Patentansprüche 1 bis 3, dadurch gekennzeichnet, dass das Verstärkungsmaterial (4) in Form einer Beschichtung vorliegt, z.B. aus gegebenenfalls faserverstärktem Kunststoff.

7. Formstücke nach einem der Patentansprüche 1 bis 6, dadurch gekennzeichnet, dass das Verstärkungsmaterial (4) einen höheren E-Modul als das Trägermaterial (1) aufweist.

8. Formstücke nach einem der Patentansprüche 1 bis 6, dadurch gekennzeichnet, dass das Verstärkungsmaterial (4) einen niedrigeren E-Modul als das Trägermaterial (1) aufweist.

9. Formstück nach einem der Patentansprüche 1 bis 6, dadurch gekennzeichnet, dass das Verstärkungsmaterial (4) aus einer Kombination von Materialien mit höherem und niedrigerem E-Modul als das Trägermaterial (1) besteht.

10. Formstücke nach einem der Patentansprüche 1 bis 9, dadurch gekennzeichnet, dass das Verstärkungsmaterial (4) mit Hilfe eines Klebstoffes (3) mit dem Trägermaterial (1) verbunden ist.

11. Formstücke nach Patentanspruch 10, dadurch gekennzeichnet, dass das Verstärkungsmaterial (4) aus Glasfasergewebestreifen besteht, und dass der Klebestoff (2) ein Epoxiharz ist.

12. Formstücke nach Patentanspruch 10 oder 11, dadurch gekennzeichnet, dass das Verstärkungsmaterial (4) mit einer Schutzschicht versehen ist, die gebenenfalls vom Klebstoff (3) selbst gebildet ist.

13. Verfahren zur Herstellung eines dünnschaligen Formstückes nach einem der Ansprüche 1-12, dadurch gekennzeichnet, dass das Verstärkungsmaterial (4) erst nach dem eigentlichen Formgebungsprozess des Formstückes (1) auf die ausgewählten Bereiche bzw. Abschnitte des letzteren aufgebracht wird.

14. Verfahren nach Anspruch 13, dadurch gekennzeichnet, dass das Verstärkungsmaterial (4) vor dem Aushärten des Formstückes (1) auf letzteres aufgebracht wird.

15. Verfahren nach Anspruch 13, dadurch gekennzeichnet, dass das Verstärkungsmaterial (4) nach dem Aushärten des Formstückes (1) auf letzteres aufgebracht wird.

## Claims

1. Thin walled shaped articles made of hydraulically set material, specifically profiled building elements for high loads, having strip shaped reinforcing material (4) arranged in the area and/or areas of highest critical tensile load, characterised in that the strip shaped reinforcing material (4) is applied to the material of the outer surface (2) of the hydraulically set material (1).

2. Shaped article according to claim 1, characterised in that said article is a corrugated board (1) and wherein said reinforcing material is applied in the form of continuous or discontinuous strips (4) extending in longitudinal direction of the waves at that board surface (2) which is most subjected to tensile loads on at least one wave trough and/or wave crest at the same side (2) of the board.

3. Shaped articles according to claims 1 or 2, characterised in that the hydraulically set material (1) is a cementitiously bound building material optionally comprising inorganic and/or organic fibres.

4. Shaped articles according to one of the claims 1 to 3, characterised in that the reinforcing material comprises organic and/or inorganic woven fabrics, knitted fabrics, fleeces nets, plaited works, endless threads, fibres or strands of threads.

5. Shaped articles according to one of the claims 1 to 3, characterised in that the reinforcing material (4) is chosen from the group comprising metal, plastic material, elastomers, paper, glass or ceramics, preferably in the form of stripe- shaped sheets, plates, foils, grids or wires, whereby the foils optionally are fibrillated and/or prestretched.

6. Shaped articles according to one of the claims 1 to 3, characterised in that the reinforcing material (4) is in form of a coating, e.g. consisting of optionally fibre-reinforced plastic material.

7. Shaped articles according to one of the claims 1 to 6, characterised in that the modulus of elasticity of the reinforcing material (4) has a higher value than the modulus of elasticity of the supporting material (1).

8. Shaped articles according to one of the claims 1 to 6, characterised in that the modulus of elasticity of the reinforcing material (4) has a lower value than the modulus of elasticity of the supporting material (1).

9. Shaped article according to one of the claims 1 to 6, characterised in that the reinforcing material (4) comprises a combination of materials having a higher and lower modulus of elasticity than the one of the supporting material (1).

10. Shaped articles according to one of the claims 1 to 9, characterised in that the reinforcing material (4) is bonded to the supporting material (1) by means of an adhesive (3).

11. Shaped articles according to claim 10, characterised in that the reinforcing material (4) comprises strips of a glass fibre weaving, and in that the adhesive (3) is an epoxy resin.

12. Shaped articles according to claims 10 or 11, characterised in that the reinforcing material (4) is provided with a protective coating, optional- lyformed by the adhesive (3) itself.

13. Method of producing a thin walled shaped article according to one of the claims 1 to 12, characterised in that the reinforcing material (4) is applied onto the chosen areas or sections resp. of the shaped article (1) after the shaping process proper of the latter.

14. Method according to claim 13, characterised in that the reinforcing material (4) is applied onto the shaped article (1) prior to its setting.

15. Method according to claim 13, characterised in that the reinforcing material (4) is applied onto the shaped article (1) after its setting.

## Revendications

1. Eléments en forme, à paroi mince, en un matériau à prise hydraulique, en particulier panneaux profilés à grande charge pour la construction, pourvus d'un matériau de renforcement appliqué en bandes dans la et/ou les régions soumises à un effort de tension maximal, caractérisé en ce que le matériau de renforcement appliqué en bandes (4) est intimement lié à la surface extérieure (2) du matériau à prise hydraulique (1).

2. Elément selon la revendication 1, caractérisé en ce qu'il consiste en un panneau ondulé (1) et en ce que le matériau de renforcement est formé de bandes (4) continues ou discontinues orientées longitudinalement par rapport aux ondulations et apposées sur sa face subissant les plus grandes tensions (2), dans un ou plusieurs creux des ondulations et/ou sur une ou plusieurs crêtes des ondulations sur la même face du panneau (2).

3. Eléments selon une des revendications 1 ou 2, caractérisés en ce que le matériau à prise hydraulique (1) est un mortier de ciment comportant le cas échéant des fibres inorganiques et/ou organiques.

4. Eléments selon une des revendications 1 à 3, caractérisés en ce que le matériau de renforcement est tissé, à mailles crochetées, en matière feutrée, en filets, en treillis, en fils sans fin, en fibres, en faisseaux de fibres ou fait d'une matière organique et/ou inorganique.

5. Eléments selon une des revendications 1 à 3, caractérisés en ce que le matériau de renforcement est en métal, matière plastique, élastomères, papier, verre ou céramique, de préférence sous forme de lames, plaques, feuilles, treillis ou fils, les feuilles étant le cas échéant fibrillées et/ ou préextensées.

6. Eléments selon une des revendications 1 à 3, caractérisés en ce que le matériau de renforcement (4) se présente sous forme d'une couche, par exemple en une matière plastique éventuellement renforcée des fibres.

7. Elément selon une des revendications 1 à 6, caractérisés en ce que le module d'élasticité du matériau de renforcement (4) est supérieur à celui du matériau porteur (1 ).

8. Eléments selon une des revendications 1 à 6, caractérisés en ce que le module d'élasticité du matériau de renforcement (4) est inférieur à celui du matériau porteur (1).

9. Eléments selon une des revendications 1 à 6, caractérisés en ce que le matériau de renforcement (4) est composé d'une combinaison de matériau ayant des modules d'élasticité supérieurs et inférieurs à celui du matériau porteur (1 ).

10. Eléments selon une des revendications 1 à 9, caractérisés en ce que le matériau de renforcement (4) est lié au matériau porteur (1) au moyen d'un adhésif (3).

11. Eléments selon la revendication 10, caractérisés en ce que le matériau de renforcement (4) est composé de bandes de tissu de fils de verre et en ce que l'adhésif (3) est une résine époxy.

12. Eléments selon la revendication 10 ou 11, caractérisés en ce que le matériau de renforcement (4) est muni d'une couche de protection, formée le cas échéant par l'adhésif (3) lui-même.

13. Procédé pour la fabrication d'un élément en forme à paroi mince selon une des revendications 1 à 12, caractérisés en ce que le matériau de renforcement (4) n'est appliqué aux endroits resp. sections désirés de l'élément en forme (1) qu'après la mise en forme propre de l'élément.

14. Procédé selon la revendication 13, caractérisés en ce que le matériau de renforcement (4) est appliqué sur l'élément en forme (1) avant son durcissement.

15. Procédé selon la revendication 13, caractérisés en ce que le matériau de renforcement (4) est appliqué sur l'élément en forme (1) après son durcissement.
